# EUROPÄISCHE PATENTSCHRIFT

(11) **EP 3 347 211 B1**
(45) Veröffentlichungstag und Bekanntmachung des Hinweises auf die Patenterteilung: **20.12.2023**
(21) Anmeldenummer: 16767182.5
(22) Anmeldetag: 07.09.2016
(51) Int. Cl.: B44C 1/24, B44C 5/04, E04F 13/08, E04F 15/10

(54) **STRUKTURIERTER KORKBODEN**
STRUCTURED CORK FLOOR
SOL EN LIÈGE STRUCTURÉ

(30) Priorität: 10.09.2015 CH 13112015
(43) Veröffentlichungstag der Anmeldung: 18.07.2018
(73) Patentinhaber: Proverum AG, 6341 Baar (CH)
(72) Erfinder: MÜHLEBACH, Moritz, 8305 Dietlikon (CH)
(74) Vertreter: Keller Schneider Patent- und Markenanwälte AG
(86) Internationale Anmeldenummer: PCT/EP2016/071081
(87) Internationale Veröffentlichungsnummer: WO 2017/042215

(56) Entgegenhaltungen:
- EP-A1- 2 039 530
- EP-A1- 2 910 385
- DE-A1-102012 112 562
- DE-U1-202008 018 477
- DE-U1-202011 050 027
- US-B1- 8 171 691

## Beschreibung

### Technisches Gebiet

Die Erfindung betrifft Korl<paneele, welche eine Trägerplatte, einen Korkbelag und eine Nutzschicht umfassen, wobei im Korl<belag eine Oberflächenstruktur ausgebildet ist. Weiter betrifft die Erfindung ein Verfahren zur Herstellung derartiger Korkpaneele.

### Stand der Technik

Die US 2014/0196618 A1 (Floor Iptech) beschreibt ein Verfahren zur Strukturierung und Bedruckung von Oberflächen und zwar auch von Oberflächen von Fussbodenpaneelen. Das dort beschriebene Prägeverfahren wird allerdings nicht auf Korkoberflächen angewendet. Die EP 2 082 897 B1 (Schulte) und die EP 2 039 530 B1 (Schulte) beschreiben ein Prägeverfahren für Korkplatten und das Resultat dieses Verfahrens. Vor dem Prägen werden die Korkplatten mit einem Dekor bedruckt. Laut der beiden Dokumente ist Kork elastisch und hat ein hohes Rückverformungsverhalten. Bei Normaltemperaturen lasse sich eine Prägestruktur daher nur bedingt in der Korkschicht erzeugen bzw. die Ergebnisse seien wenig zufriedenstellend. Daher schlagen die beiden Dokumente vor, die Korkschicht auf 40°C bis 80°C zu erwärmen. Nach der Prägung kann eine Versiegelung aufgetragen werden. Die Versiegelung ist eine Lack-, Öl- oder Wachsschicht.

DE202008018477U1 zeigt jeweils ein Korkpaneel und ein Verfahren in Anlehnung der Oberbegriffen der Ansprüche 1 und 14.

Keines der bekannten Verfahren erlaubt die Herstellung von geprägten Korkpaneelen, bei welchen die Oberflächenstruktur erst nach dem Auftrag einer Nutzschicht erzeugt wird. Wird die Nutzschicht aber auf schon bestehende Strukturen aufgetragen, so wird der Auftrag und die Verteilung des Nutzschichtmaterials durch die Strukturen beeinflusst, das Material sammelt sich zum Beispiel in den Strukturen. Dies ist unerwünscht, da sich das Nutzschichtmaterial nicht in derselben Weise bearbeiten (z.B. glattstreichen) lässt wie auf ebenen Flächen. Durch die unterschiedliche Bearbeitung und/oder durch eine ungleichmässige Verteilung der Nutzschicht können sich primär die optischen Eigenschaften von Nutzschichten massiv verändern. Es treten zum Beispiel Schlieren oder "Orangenhaut" auf. Dies ist in der Regel unerwünscht.

### Darstellung der Erfindung

Aufgabe der Erfindung ist es, ein dem eingangs genannten technischen Gebiet zugehörendes strukturiertes Korkpaneel und ein Verfahren zu seiner Herstellung zu schaffen, bei welchem sich eine hochwertige Nutzschicht bei unterschiedlichen Strukturierungen herstellen lässt und die Nutzschicht daher nur in ihrer Form durch die Struktur beeinflusst ist.

Die Lösung der Aufgabe ist durch die Merkmale des Anspruchs 1 definiert. Gemäss der Erfindung umfasst das Korkpaneel eine Trägerplatte, einen Korkbelag und eine Nutzschicht, wobei im Korkbelag eine Oberflächenstruktur ausgebildet ist. Die Oberflächenstruktur wird im Kork durch Prägen nach einem Auftrag einer Nutzschicht erzeugt.Soll das Korl<paneel als Fussbodenelement genutzt werden, so handelt es sich bei dem Korkbelag bevorzugt um einen Presskork und dieser weist bevorzugt eine Dichte zwischen 400 und 550 kg/m³ auf, insbesondere eine Dichte zwischen 450 und 500 kg/m³. Eine kleinere Dichte führt zu einer geringeren Haltbarkeit des Presskorks für einen Bodenbelag und dieser kann schneller Unebenheiten aufweisen. Hat der Presskork hingegen eine höhere Dichte, leiden die Komforteigenschaften des Korks. Solche Komforteigenschaften sind z.B. die geringe Wärmeleitung, die zu warmen Füssen führt, und die Dämpfung, die Gelenke schont und Trittschall wirksam reduziert.

Da die Nutzschicht vor der Strukturierung entsteht, ist sie bei ihrer Herstellung unbeeinflusst von den Oberflächenstrukturen. Da die Strukturen dann mit einem nichtmaterialabtragenden Verfahren erzeugt werden, wird die Nutzschicht auch durch das Einbringen der Strukturierung nicht wesentlich beeinflusst.

Bevorzugt handelt es sich um eine Kaltprägung, also um eine Oberflächenstruktur, die durch das lokale Anbringen eines hohen Druckes bei Raumtemperatur oder einer nur wenig höheren Temperatur von bevorzugt maximal 70°C entsteht. Bestimmte Nutzschichten sind wenig temperaturempfindlich. Dabei handelt es sich insbesondere um Nutzschichten unterhalb einer warm aufzutragenden, hochviskosen Nutzschicht oder unterhalb von den Lacken, die den Glanzgrad bestimmen. Ein Korkpaneel, auf welches zum Zeitpunkt der Prägung eine solche wenig temperaturempfindliche Nutzschicht aufgetragen wurde, kann mit bis zu 150°C geprägt werden.

Dass eine Prägung und insbesondere eine solche Kaltprägung bei einem Korkbelag zu einer dauerhaften und klar konturierten Strukturierung führt, war unerwartet, wurde aber in Versuchen reproduzierbar festgestellt. Die Versuche zeigten auch, dass eine Prägung und insbesondere eine Kaltprägung eines Korkbelages unabhängig von der Präsenz der Nutzschicht oder anderen, ähnlichen Schichten funktioniert und zu einer dauerhaften und klar konturierten Strukturierung führt. Gleichzeitig stellte man in den Versuchen fest, dass unterschiedliche Schichten und auch die Nutzschicht durch eine Prägung oder Kaltprägung nicht zerstört oder beschädigt werden. Der bei der Prägung genutzte Druck hängt unter anderem von der Grösse und der Art und der Dauer der Prägung sowie der Temperatur ab. Auch die genaue Zusammensetzung des Korkmaterials beeinflusst den nötigen Druck. Der Druck liegt bevorzugt zwischen 3 und 10 kg/cm². Bevorzugt wird der im Einzelfall verwendete Druck auf einem Probestück durch eine Versuchsreihe festgestellt.

In den Versuchen zeigte sich, dass die Prägbarkeit von Presskork wesentlich besser ist als diejenige von natürlichem Rohkork. Weiter nimmt die Prägbarkeit mit abnehmender Grösse der verpressten Korkteilchen zu. Mit einem bevorzugten mittleren Korkteilchendurchmesser zwischen 1 und 3 mm lässt sich zum Beispiel ein bedruckbarer und prägbarer Korkbelag erzeugen. Weiter scheint die Dichte der Korkteilchen die Prägbarkeit zu beeinflussen: Dichtere Korkteilchen und Presskork, welcher aus dichteren Korkteilchen hergestellt wird, lässt sich besser prägen und hält die Strukturen besser als weniger dichte Korkteilchen und Presskork, welcher diese enthält. Da sehr dichte Korkteilchen aber die typischen Komfortmerkmale von Kork nur noch wenig ausgeprägt zeigen, sollte ein Kompromiss gefunden werden. Bevorzugt wird ein Korkteilchen-Granulat mit einer Schüttdichte zwischen 80 und 100 kg/m³, besonders bevorzugt von 90 kg/m³, für einen prägbaren Korl<belag genutzt.

In einer bevorzugten Ausführungsform ist die Oberflächenstruktur tiefer als 0.2 mm, bevorzugt zwischen 0.3 und 0.5 mm, tief.

Diese bevorzugten Tiefen sind tiefer als die Dicke der Nutzschicht. Es handelt sich also tatsächlich um eine Prägung des Korkbelages und nicht um eine Prägung der Nutzschicht auf einem unstrukturierten Korkbelag. Die Nutzschicht passt sich dem Verlauf und der Struktur des Korkbelages an.

Oberflächenstrukturen von mehr am 0.2 mm sind spürbar und daher nicht nur an ihrer Lichtbrechung erl<ennbar. Sie geben den Korkpaneelen ein natürlicheres Aussehen und erweitern die Gestaltungsmöglichkeiten.

In einer bevorzugten Ausführungsform befindet sich zwischen dem Korkbelag und der Nutzschicht eine Druckschicht.

Bei der Druckschicht kann es sich um eine Schicht aus Tinte handeln, welche direkt auf den Korkbelag oder eine Zwischenschicht aufgebracht wird. Die Druckschicht muss ihre Unterlage nicht lückenlos bedecken. So ist es zum Beispiel möglich, dass der Korkbelag nur mit einzelnen Linien bedruckt wird, ausserhalb dieser Linien aber der Korkbelag oder eine Zwischenschicht sichtbar ist.

Bei der Druckschicht kann es sich aber auch um ein bedrucktes Vlies oder ein bedrucktes Papier handeln oder einen ähnlichen Träger. Der Träger kann direkt auf den Korkbelag aufgelegt werden oder durch Zwischenschichten von dem Korl<belag getrennt sein. Der Träger ist bevorzugt durch einen Klebstoff mit der unmittelbar unter ihm liegenden Schicht verbunden. Auch der Träger kann, wie die Schicht aus Tinte, nur stückweise aufgetragen werden.

In einer bevorzugten Ausführungsform, handelt es sich bei der Nutzschicht um eine beim Auftragen hoch viskose Nutzschicht. Eine solche Nutzschicht muss nach dem Auftragen geglättet werden, da sonst keine ebene Oberfläche entsteht. Bevorzugt handelt es sich bei der Nutzschicht um ein feuchtigkeitshärtendes Polyurethan. Bevorzugt handelt es sich bei dem Material der Nutzschicht um ein Material mit einer dynamischen Viskosität von mehr als 5000 mPa s bei der Auftragungstemperatur.

In einer bevorzugten Ausführungsform enthält die Nutzschicht hochfeste Partikel, insbesondere Keramikpartikel.

Die Nutzschicht beinhaltet bevorzugt neben dem Trägermaterial, wie zum Beispiel Polyurethan, auch abriebfeste Partikel wie zum Beispiel Korund oder Keramil<. Diese Partikel sollen im Idealfall gleichmässig in dem Trägermaterial verteilt sein und diese gleichmässige Verteilung auch während des Aushärtens der Nutzschicht beibehalten.

Eine Nutzschicht aus einem vergleichsweise flüssigen Material kann die Partikel während des Aushärtens nicht in der Schwebe halten. Die Partikel sinken nach unten oder steigen auf, je nach relativer Dichte von Partikeln und Nutzschichtmaterial. Gleichzeitig oder parallel dazu kann sich das Material der Nutzschicht so dünn verteilen, dass die Partikel nicht mehr von dem Material umhüllt sind. Damit reduziert sich aber Abriebfestigkeit der Schicht. Es können Füllerschichten ober- und unterhalb der Nutzschicht nötig werden, die glatte Oberflächen ermöglichen.

Eine hoch viskose Nutzschicht kann die Partikel während des Aushärtens gleichmässig verteilt halten, aber auch ohne Partikel kann eine hoch viskose Nutzschicht vorteilhaft sein gegenüber der Nutzung von beim Auftragen flüssigeren Schichten (z.B. bezüglich Abriebfestigkeit und Schlagfestigkeit). Durch die Wechselwirkung zwischen der hoch viskosen Nutzschicht und der Walze mit der die Nutzschicht typischerweise aufgetragen wird, entstehen unschöne Schlieren und Muster auf den Paneelen. Diese werden durch eine Glättungswalze oder ein Glattstreichen oder ähnliche Methoden wieder beseitigt. Ein automatisches Glätten gelingt aber nur dann problemlos, wenn die Nutzschichtoberfläche eben ist. Daher können hoch viskose Nutzschichten nur auf unstrukturierte Oberflächen aufgetragen werden oder nur auf Oberflächen deren Strukturen entweder deutlich kleiner sind als die Nutzschichtdicke oder so gross, dass das Glättwerkzeug in sie hineinreichen kann. Bei der gewünschten Tiefe der Strukturen von mehr als 0.2 mm sind beide Kriterien nicht gegeben. Daher erlaubt erst die Prägung nach dem Auftrag und dem Glätten der Nutzschicht die Nutzung einer hoch viskosen Nutzschicht.

Eine hoch viskose Nutzschicht kann grössere Partikel halten und beinhalten als eine herkömmliche Nutzschicht. Die Partikel haben bevorzugt einen mittleren Teilchendurchmesser von mehr als 90 µm, insbesondere von 100 µm oder mehr, wenn sie in einer hoch viskosen Nutzschicht gehalten werden. Abriebfeste Partikel in anderen Nutzschichten sind bevorzugt kleiner und beispielsweise zwischen 1 und 30 µm im Durchmesser. Die Teilchengrösse kann zum Beispiel durch Sieben oder durch Lichtstreuung ermittelt werden.

Unter "hoch viskos" versteht man in diesem Zusammenhang insbesondere eine dynamische Viskosität von mehr als 5000 mPa s und zwar bei der üblichen Auftragungstemperatur der Nutzschicht. Die Hersteller der Nutzschichtmaterialien geben die Auftragungstemperatur an. Sie liegt typischerweise zwischen 100°C und 150°C. Ein mögliches Material, das sich für die Nutzschicht von Korkpaneelen eignet und hoch viskos ist, ist feuchtigkeitshärtendes Polyurethan.

Für ein mögliches Material einer hoch viskosen Nutzschicht, wurde am Tag der Produktion mit dem Brookfield HBTD Viscometer bei 10 rpm eine Viskosität von 8000 +/- 2000 mPa s bei 140°C gemessen. Bevorzugt wird die Viskosität mit diesem Gerät und dieser Rotationsgeschwindigl<eit gemessen und zwar bevorzugt ebenfalls jeweils am Tag der Produktion des Nutzschichtmaterials.

In einer bevorzugten Ausführungsform umfasst das Korkpaneel weiter eine Korkunterlage von bevorzugt 1 bis 2 mm Dicke, welche sich dem Korkbelag gegenüber an der Trägerplatte befindet.

Eine solche Korkunterlage stellt einen Gegenzug dar, der die Spannungen, welche durch Korkbelag und Beschichtungen auf der Oberseite entstehen, ausgleicht. Damit wird verhindert, dass sich die Paneele wölben. Weiter kann die Korkunterlage den Trittschall dämpfen und die Trägerplatte vor Feuchte schützen.

In einer bevorzugten Ausführungsform ist die Trägerplatte eine mitteldichte Holzfaserplatte (MDF) oder eine hochdichte Holzfaserplatte (HDF) oder eine wasserfeste Platte.

Diese Trägerplatten sind stabil und werden auch während des Prägevorgangs nicht geschädigt. Sie lassen sich gut mit dem Korkbelag und der Korkunterlage verbinden. An ihren Kanten kann aus ihnen eine Nut und eine Feder gebildet werden, welche eine Klickverbindung oder eine herkömmliche, verleimte Verbindung erlauben.

In einer bevorzugten Ausführungsform weist der Korkbelag eine Dicke von mehr als 0.5 mm und bevorzugt zwischen 0.5 und 3 mm auf.

Der Korkbelag sollte dicker sein als die gewünschten Prägestrukturen. Gleichzeitig sollen aber auch unnötig dicke Paneele vermieden werden. Dicken zwischen 0.5 und 3 mm sind ein guter Kompromiss und erlauben es auch, dass die Paneele sich nach Korkboden anfühlen, was zum Beispiel den Trittkomfort und die Wärmeleitung betrifft.

In einer bevorzugten Ausführungsform ist das Material des Korkbelages eine stark verpresste Mischung aus Korkgranulat und einem PU-Klebstoff. Insbesondere hat das Material des Korkbelages eine Dichte von mehr als 450 kg/m3, insbesondere eine Dichte zwischen 600 und700 kg/m³.

Ein solcher Korkbelag ist fest genug und genügend geschlossen, um als Bodenbelag dienen zu können und ein Bedrucken oder die Aufnahme einer Dekorschicht zu erlauben. Gleichzeitig ist die Dichte noch nicht so hoch, dass für den Nutzer das Gefühl eines Korkpaneels verloren geht. So federt der Korkbelag zum Beispiel nach, was den hohen Trittkomfort begründet.

In einer bevorzugten Ausführungsform weist das Korkgranulat Korngrössen zwischen 0.5 und 3 mm, insbesondere zwischen 1 und 3 mm, Durchmesser auf. Bei dem PU Klebstoff handelt es sich mit Vorteil um eine Mischung eines sehr harten und elastischen Klebstoffes.

Der sehr harte Klebstoff hat dabei bevorzugt eine dynamische Viskosität grösser als 4500 mPa s und der elastische Klebstoff eine dynamische Viskosität von kleiner als 2500 mPa s bei der Verarbeitung.

Mit dieser Wahl von Korkgranulat und Klebstoff erhält man einen bedruckbaren, gleichmässigen Korkbelag, der sich nach einem Korkbelag anfühlt.

In einer bevorzugten Ausführungsform besteht die Korkunterlage aus einem weniger stark verdichteten Korkgranulat als der Korkbelag.

Die Korkunterlage soll nicht bedruckt werden. Sie darf daher eine gröbere Eigenstruktur haben. Gleichzeitig soll die Korkunterlage gut wärmeisolieren und eine gute Trittschalldämpfung ermöglichen. Beides wird durch ein weniger stark verdichtetes Korkgranulat erreicht.

In einer bevorzugten Ausführungsform hat das Korkpaneel von unten nach oben folgenden Aufbau:
a. Eine Korkunterlage;
b. eine Trägerplatte;
c. einen Korl<belag;
d. eine Grundierung;
e. einen Digitaldruck;
f. eine weitere Grundierung;
g. eine Nutzschicht aus einem Material welches beim Auftragen sehr zähflüssig ist und daher dick aufgetragen werden kann und grössere Keramikpartikel halten kann, ohne dass diese ihre Verteilung in der Nutzschicht während des Trocknens wesentlich ändern;
h. einen UV Primer;
i. eine oder mehrere Lackschichten, die den Glanzgrad bestimmt.

Eine Prägung wird erst nach dem Aushärten all dieser Schichten eingebracht.

Die Korkunterlage dient als Gegenzug. Die Trägerplatte gibt die nötige Stabilität und weisst bevorzugt Verbindungselemente wie Nut und Feder oder Klick-Verbindungsmittel auf. Der Korkbelag erzeugt das Korkbodengefühl und bietet eine genügend glatte Oberfläche, um das Auftragen der weiteren Schichten zu ermöglichen. Die Grundierung hilft die Druckfarbe haltbar aufzubringen und die Farben zur Geltung kommen zu lassen. Die Druckschicht dient der optischen Gestaltung. Die weitere Grundierung stellt eine optimale Verbindung zwischen Druckschicht und Nutzschicht her. Die Nutzschicht wiederum ist hoch viskos und enthält gleichmässig verteilte Partikel. Der UV Primer erlaubt einen gut haftenden und gleichmässigen Auftrag der folgenden Lackschichten auf der Nutzschicht. Da der Primer unter UV-Licht aushärtet, kann sein Aushärtezeitpunkt bewusst gewählt werden. Die Lackschichten bestimmen den Glanzgrad der Paneele. Da die Prägung erst nach dem Aushärten aller Schichten eingebracht wird, haben alle Schichten die gewünschten Dicken. Keine der Beschichtungen sammelt sich in Vertiefungen oder muss speziell aufwendig aufgebracht werden.

In einer alternativen, bevorzugten Ausführungsform hat das Korl<paneel folgenden Aufbau (von unten nach oben):
a. eine Korkunterlage;
b. eine Trägerplattte;
c. einen Korkbelag;
d. eine Grundierung;
e. einen Digitaldruck;
f. einen UV- Primer;
g. eine Füllschicht mit Anschliff;
h. eine Nutzschicht aus einem Basislack mit Keramikpartikeln;
i. eine Füllschicht mit Anschliff und ebener Oberfläche zwischen und auf den Keramikpartikeln,
j. zwei Lackierungen, möglicherweise teilweise angeschliffen, um den Glanzgrad einzustellen

Wobei eine Prägung erst nach dem Aushärten all dieser Schichten eingebracht wird.

Bis zum dem Digitaldruck ist diese Ausführungsform mit der vorher beschriebenen identisch. Im Gegensatz zu der vorher beschriebenen Ausführungsform ist die Nutzschicht hier weniger viskos beim Auftragen und lässt sich daher auch mit einer geringeren Dicke produzieren. Sie wird daher in zwei Füllschichten eingebettet, von denen die untere vor dem Auftragen der Nutzschicht angeschliffen wird. So kann sie einen Teil der Keramikpartikel und des Basislackes halten. Die oben liegende Füllschicht ermöglicht eine ebene Oberfläche und bettet die Keramikpartikel weiter ein. Der Anschliff dieser zweiten Füllschicht erlaubt eine gute Haftung zu den folgenden Lackierungen, die wiederum den Glanzgrad der Korkpaneele bestimmen. Wiederum erlaubt die späte Prägung ein einfaches und gleichmässiges Auftragen aller Schichten.

Ein Verfahren zur Herstellung von Korkpaneelen umfasst die folgenden Schritte:
a. Das Beschichten des Korkbelages mit einer Nutzschicht;
b. zu einem späteren Zeitpunkt, ein Prägen des beschichteten Korkbelages.

Der Korkbelag wird beschichtet. Zwischen dem Korkbelag und der Nutzschicht können noch weitere Schichten angebracht werden. Schichten aus beim Auftragen flüssigem Material werden bevorzugt mit Rollen oder Düsen oder Pinseln aufgebracht, wobei das Material nach dem Auftragen aushärtet. Das Aushärten kann durch eine Abkühlung, durch den Kontakt zur Umgebungsluft, durch UV Bestrahlung und ähnliches oder Kombinationen davon geschehen. Unterschiedliche Materialien können beim Auftragen unterschiedliche Viskosität haben. Die Viskosität kann sich auch mit dem Alter und den Umgebungsbedingungen, insbesondere der Temperatur, ändern. Typische Materialien, die beim Auftragen flüssig sind, sind Lacke, Farben, Füllmaterialien und Nutzschichtmaterialen.

Beim Auftragen von hoch viskosem Material kann es notwendig sein, die aufgetragene Schicht vor dem Aushärten glatt zu streichen. Dies kann mit einer geeigneten Walze oder einem Messer geschehen. Auch andere Materialien können weitere Schritte nach dem Aufbringen auf die Oberfläche verlangen, wie z.B. ein Glattstreichen, ein Schleifen, ein Aufrauen oder ein Polieren.

Ein beim Auftragen festes Material kann in Materialbahnen vorliegen, die aufgelegt werden. Ein solches festes Material kann zum Beispiel ein Vlies zur Stabilisierung oder ein Dekorpapier sein.

Nachdem alle gewünschten Schichten, insbesondere die Nutzschicht, aufgetragen und ausgehärtet sind, wird der Korkbelag zusammen mit allen Schichten die er trägt, geprägt.

Das Prägen geschieht durch die lokale Ausübung von Druck. Die Prägung verursacht bevorzugt Strukturen tiefer als 0.2 mm.

In einer bevorzugten Ausführungsform wird der Korkbelag vor dem Beschichten mit einer Nutzschicht auf eine Trägerplatte aufgebracht.

Der Korkbelag wird mit einem üblichen Klebstoff und unter der Anwendung von Druck und möglicherweise Wärme auf die Trägerplatte aufgebracht. Es entsteht eine haltbare und flächige Verbindung zwischen Korkbelag und Trägerplatte.

Da die Trägerplatte stabiler ist als der Korkbelag, wird so der Korkbelag mechanisch stabilisiert. Durch den Prägevorgang kann das Material des Korkbelages lokal geschwächt werden und bricht oder reisst daher bei der Weiterverarbeitung leichter. Indem der Korkbelag zunächst mit der Trägerplatte verbunden und erst danach geprägt wird, stabilisiert die Trägerplatte den gegebenfalls lokal geschwächten Korkbelag. Ausserdem entfällt der Weiterverabeitungsschritt des Aufbringens auf die Trägerplatte nach dem Prägevorgang. Schäden an Teilen des Korkpaneels werden so verhindert.

Alternativ kann der Korkbelag nach dem Beschichten mit der Nutzschicht aber vor dem Prägen auf die Trägerplatte aufgebracht werden.

In einer bevorzugten Variante geschieht das Prägen des beschichteten Korkbelages bei einer Temperatur zwischen 20°C und 150°C, bevorzugt, insbesondere bei einer hochviskosen Nutzschicht, bei einer Temperatur zwischen 20°C und 90°C, insbesondere bei einer Temperatur von 50-70°C.

Eine Erwärmung des Korl<belages oder der Nutzschicht findet bevorzugt nicht statt, wenn die Raumtemperatur grösser oder gleich als 20°C ist. Dies schont die unterschiedlichen Beschichtungen, die teilweise durch Hitze verflüssigt werden können und/oder sich unter Hitze unterschiedlich verhalten. Temperaturen von bis zu 90°C, insbesondere bis zu 70°C, können die unterschiedlichen Schichten im Allgemeinen allerdings vertragen und daher kann dieser Temperaturbereich genutzt werden.

Es wurde bei Versuchen überraschend festgestellt, dass sich der Korkbelag entgegen allen Erwartungen schon bei Raumtemperatur oder Temperaturen bis zu 90°C, insbesondere bis zu 70°C, prägen lässt und die derart erzeugten Strukturen auch beibehält über die Zeit. Eine dauerhafte Strukturierung des Korkbelages lässt sich daher mit dem erfindungsgemässen Verfahren erzeugen.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Ein bekanntes Korkpaneel;
- Fig. 2: ein Korkpaneel mit geprägter Oberflächenstrul<tur;
- Fig. 3: einen Detailausschnitt einer ersten Ausführungsform eines Korl<paneels; und
- Fig. 4: einen Detailausschnitt einer zweiten Ausführungsform eines Korkpaneels.

Grundsätzlich sind in den Figuren gleiche Teile mit gleichen Bezugszeichen versehen.

### Wege zur Ausführung der Erfindung

Figur 1 zeigt ein bekanntes Korkpaneel. Es besteht aus einer Oberflächenbeschichtung 1, einem Korkbelag 2, einer Trägerplatte 3 und einer Korkunterlage 4. Die Dicke der Schichten ist hier nicht massstabsgerecht gezeigt. Die Korkunterlage 4 hat zum Beispiel eine Dicke von 1 bis 2 mm und besteht aus leicht verdichtetem Kork. Die Trägerplatte 3 ist eine MDF- oder HDF-Platte oder auch eine wasserfeste Platte mit einer Dicke von beispielsweise 7 mm. Der Korkbelag 2 besteht zum Beispiel aus einem hochverdichteten Korkgranulat mit Korngrössen zwischen 0.5 und 3 mm Durchmesser. Nach einer heissen Verpressung mit PU Kleber hat der Korkbelag 2 eine Dichte von 600-700 kg/m3. Die Dicke des Korkbelages 2 ist zum Beispiel 3 mm. Die Oberflächenbeschichtung 1 wiederum hat eine Dicke von weniger als einem Millimeter, zum Beispiel 0.1 mm.

Alle Schichten sind fest miteinander verbunden. Die Verbindungen zwischen Korkunterlage 4, Trägerplatte 3 und Korkbelag 2 werden hier durch einen Klebstoff hergestellt. Die Oberflächenbeschichtung 1 wird in flüssiger Form auf den Korkbelag 2 aufgetragen und haftet direkt an diesem. Alternativ kann aber auch die Oberflächenbeschichtung 1 fest sein und auf den Korkbelag geklebt werden. Die Oberflächenbeschichtung 1 kann aus mehreren Schichten bestehen und diese können unterschiedliche Viskositäten beim Auftragen aufweisen, manche können flüssig und andere können fest sein.

Die Oberflächenbeschichtung 1 umfasst eine Nutzschicht.

Figur 2 zeigt ein erfindungsgemässes geprägtes Korkpaneel. Es besteht wiederum aus einer Oberflächenbeschichtung 1, einem Korl<belag 2, einer Trägerplatte 3 und einer Korkunterlage 4. Vom Aufbau her, ist dieses Paneel gleich dem in Figur 1 gezeigten und beschriebenen. Die Prägung 5 verformt den Korkbelag 2 lokal. Die Oberflächenbeschichtung 1 behält im Wesentlichen ihre Dicke und ist unbeschädigt. Dies gilt insbesondere auch für eine Dekorschicht oder eine Druckschicht, die Teil der Oberflächenbeschichtung 1 sein können, und die Nutzschicht.

Es lösen sich bei der Prägung I<einerlei Verbindungen zwischen Oberflächenbeschichtung 1, dem Korkbelag 1, der Trägerplatte 3 und der Korkunterlage 4, sowie zwischen unterschiedlichen Schichten der Oberflächenbeschichtung 1.

Figur 3 zeigt den detaillierten Aufbau eines erfindungsgemässen Korkpaneels. Der Übersichtlichkeit halber ist hier ein ungeprägter Ausschnitt zu sehen. Die gezeigte Dicke der Schichten ist nicht massstabgerecht. Figur 3 zeigt einen möglichen, detaillierten Aufbau von einem Korkpaneel nach Figur 1 oder 2.

Das Paneel weist wieder eine Korkunterlage 4, eine Trägerplatte 3 und einen Korl<belag 2 auf. Die Oberflächenbeschichtung 1 setzt sich aus einer Vielzahl von Schichten zusammen: Ein erster Primer 6.1 dient als Unterlage für einen Digitaldruck 7. Dieser wird wiederum von einem durchsichtigen Primer 6.2 bedeckt, der der Abriebschicht 10 als Unterlage dient. Die Abriebschicht 10 ist beim Auftragen hoch viskos und wird beim Aushärten fest. Sie beinhaltet, verglichen mit der zweiten, in Figur 4 gezeigten, Ausführungsform, grosse Keramikpartikel oder andere Partikel, die den Abrieb reduzieren. Dank der hohen Viskosität beim Auftragen sind die Partikel gleichmässig verteilt und sinken weder zum Boden der Schicht noch steigen sie auf. Die Abriebschicht 10 vermindert damit effektiv den Abrieb auf der Oberfläche der Paneele. Die Abriebschicht 10 ist ein Beispiel für eine Nutzschicht.

Auf die Abriebschicht 10 wird ein weiterer Primer 6.3 aufgetragen, der UV-härtend sein kann. Dieser dient einer Reihe von, in diesem Fall drei, Lackschichten 8.1, 8.2 und 8.3 als Unterlage. Die Lackschichten 8.1, 8.2 und 8.3 bestimmen unter anderem den Glanzgrad der Oberfläche.

Figur 4 zeigt den detaillierten Aufbau einer zweiten Ausführungsform eines erfindungsgemässen Korkpaneels. Der Übersichtlichkeit halber ist hier ein ungeprägter Ausschnitt zu sehen. Die Dicke der Schichten ist nicht massstabgerecht. Figur 4 zeigt einen zweiten möglichen, detaillierten Aufbau von einen Korkpaneel nach Figur 1 oder 2.

Das Paneel weisst wieder eine Korkunterlage 4, eine Trägerplatte 3 und einen Korkbelag 2 auf. Die Oberflächenbeschichtung 1 setzt sich nun aus einer Vielzahl von Schichten zusammen: Ein erster Primer 6.1 dient als Unterlage für einen Digitaldruck 7. Dieser wird wiederum von einem durchsichtigen UV- härtenden Primer 6.3 bedeckt, der einem Füller 9.1 als Untergrund dient. Der Füller 9.1 wird nach dem Auftragen und Aushärten geschliffen. Auf den angeschliffenen Füller 9.1 wird eine Lack-Nutzschicht 11 mit abriebfesten Partikeln aufgetragen. Die enthaltenen Partikel sind eher kleiner als die in der Abriebschicht 10 (aus der Ausführungsform von Figur 3) beinhalteten. Da der Lack dieser Lack- Nutzschicht 11 relativ flüssig ist, ragen nach dem Aushärten manche der Partikel aus der Lack-Nutzschicht 11 heraus. Ein weiterer Füller 9.2 gleicht diese Unebenheiten aus und bedeckt die Partikel vollständig. Der Füller 9.2 wird ebenfalls geschliffen und dann mit Lackschichten 8.1 und 8.2 bedeckt, welche den Glanzgrad bestimmen. Die oberste Lackschicht 8.2 kann nun erneut geschliffen werden.

Die Lack-Nutzschicht 11 stellt ein zweites Beispiel einer Nutzschicht dar.

Die Prägung kann jeweils bevorzugt mit Walzen oder Platten geschehen. Das Muster der Prägung wird bevorzugt auf die Dekorschicht bzw. den Digitaldruck 7 abgestimmt. Es können aber auch zufällige Prägemuster entstehen, indem ein geeignetes Schüttgut wie z.B. Stifte oder Kugeln auf die Paneeloberfläche gegeben werden und dann mit Hilfe einer Platte auf die Oberfläche gepresst werden. Falls bei einer anderen Temperatur als der aktuellen Raumtemperatur geprägt werden soll, kann ein Wärme- oder Kältemittel durch Leitungen in Prägeplatten oder Prägewalzen geleitet werden.

Zusammenfassend ist festzustellen, dass die hier vorgestellte Methode sich zwar sehr gut dazu eignet, Korkböden, die mit einer beim Auftragen hoch viskosen Schicht beschichtet sind, zu strukturieren. Sie kann aber, wie in dem Beispiel der Figur 4 gezeigt, auch problemlos für Korkböden mit anderen Beschichtungen genutzt werden.

Der in den Figuren 3 und 4 gezeigte Schichtaufbau kann problemlos abgewandelt werden: So gibt es Lacke, die keinen Primer benötigen und bei deren Gebrauch wird man hier gezeigte Primer-Schichten weglassen. Ebenso kann der Lack 8.1, 8.2 und 8.3 aus mehr oder weniger Schichten bestehen oder ganz weggelassen werden. Es kann sich um unterschiedliche Lacke oder um denselben, aber unterschiedlich behandelten Lack oder um identische Schichten handeln.

Der Digitaldruck 7 dient primär ästhetischen Aufgaben. Statt einem Druck 7 direkt auf die Oberfläche des Paneels kann auch ein Papier aufgeklebt werden, welches ansprechend gestaltet ist oder ein Vlies, welches bedruckt oder gefärbt sein kann. Dies sind Beispiele für Dekorschichten. Eine solche Dekorschicht kann wiederum von einem Digitaldruck 7 bedeckt sein. Zwischen diesen beiden Schichten können wiederum Primer oder Füller oder ähnliche Schichten angebracht sein. Bevorzugt liegt die Nutzschicht allerdings oberhalb aller Dekorschichten und Drucke 7. Es ist aber auch möglich, gar keine Druck- oder Dekorschicht zu nutzen und direkt den Korkbelag 2 zu zeigen oder eine andere Schicht wie zum Beispiel einen Primer in einer Wunschfarbe zu färben. Die Druck- oder Dekorschicht kann auch nur stückweise vorhanden sein.

Die Nutzschicht kann auch ohne Keramikpartikel oder andere abriebfeste Partikel gestaltet sein. Falls abriebfeste Partikel genutzt werden, eignet sich neben Keramik zum Beispiel auch Korund oder Siliziumkarbid. In der Abriebschicht 10 haben die Partikel bevorzugt einen mittleren Teilchendurchmesser von mehr als 90 µm, insbesondere von 100 µm oder mehr. In der Lack-Nutzschicht 11 sind die Partikel bevorzugt kleiner und beispielsweise zwischen 1 und 30 µm im Durchmesser.

## Patentansprüche

1. I<orl<paneel, welches eine Trägerplatte, einen I<orl<belag und eine Nutzschicht umfasst, wobei im I<orl<belag eine Oberflächenstruktur ausgebildet ist,
wobei die Nutzschicht entweder beim Auftragen hoch viskos ist, und nach dem Auftragen geglättet wird, damit eine ebene Oberfläche entsteht und wobei eine solche Nutzschicht nach dem Auftrag und vor dem Prägen geglättet wird
oder
wobei die Nutzschicht aus einem flüssigeren Material und abriebfesten Partikeln gebildet wird, wobei das flüssigere Material die abriebfesten Partikel nicht in der Schwebe halten kann, und wobei diese Nutzschicht von einer Füllerschicht oben und unten umgeben ist, um eine glatte Oberfläche zu ermöglichen, und
**dadurch gekennzeichnet, dass** die Oberflächenstruktur durch Prägen nach einem Auftrag der Nutzschicht erzeugt ist, und dass die Prägung erst nach dem Auftrag und dem Aushärten der Nutzschicht vorgenommen wird.

2. I<orl<paneel nach Anspruch 1, **dadurch gekennzeichnet, dass** die Oberflächenstruktur tiefer als 0.2 mm, bevorzugt zwischen 0.3 und 0.5 mm, tief ist.

3. I<orl<paneel nach einem der Ansprüche 1 bis 2, **dadurch gekennzeichnet, dass** sich zwischen dem I<orl<belag und der Nutzschicht eine Druckschicht befindet.

4. I<orl<paneel nach einem der Ansprüche 1 bis 3, **dadurch gekennzeichnet, dass** es sich bei der Nutzschicht um ein feuchtigkeitshärtendes Polyurethan handelt und insbesondere, dass es sich bei der Nutzschicht um ein Material mit einer dynamischen Viskosität von mehr als 5000 mPa s bei der Auftragungstemperatur handelt.

5. I<orl<paneel nach einem der Ansprüche 1 bis 4, **dadurch gekennzeichnet, dass** die Nutzschicht hochfeste Partikel, insbesondere I<eramil<partil<el, enthält.

6. I<orl<paneel nach einem der Ansprüche 1 bis 5, **dadurch gekennzeichnet, dass** das I<orl<paneel weiter eine I<orl<unterlage von bevorzugt 1 bis 2 mm Dicke umfasst, welche sich dem I<orl<belag gegenüber an der Trägerplatte befindet.

7. I<orl<paneel nach einem der Ansprüche 1 bis 6, **dadurch gekennzeichnet, dass** die Trägerplatte eine mitteldichte Holzfaserplatte (MDF) oder eine hochdichte Holzfaserplatte (HDF) oder eine wasserfeste Platte ist.

8. I<orl<paneel nach einem der Ansprüche 1 bis 7, **dadurch gekennzeichnet, dass** der I<orl<belag eine Dicke von mehr als 0.5 mm und bevorzugt zwischen 0.5 und 3 mm aufweist.

9. I<orl<paneel nach einem der Ansprüche 1 bis 8 **dadurch gekennzeichnet, dass** das Material des I<orl<belages eine stark verpresste Mischung aus I<orl<granulat und einem PU-I<lebstoff ist, insbesondere dass das Material des I<orl<belages eine Dichte von mehr als 450 kg/m3, insbesondere eine Dichte zwischen 600 und 700 kg/m³ aufweist.

10. Korkpaneel nach Anspruch 9 **dadurch gekennzeichnet, dass** das I<orl<granulat Korngrössen zwischen 0.5 und 3 mm, insbesondere zwischen 1 und 3 mm, Durchmesser aufweist.

11. I<orl<paneel nach einem der Ansprüche 6 bis 10, **dadurch gekennzeichnet, dass** die I<orl<unterlage aus einem weniger stark verdichtetem I<orl<granulat besteht als der Korkbelag.

12. I<orl<paneel nach einem der Ansprüche 1 bis 11 **dadurch gekennzeichnet, dass** sie von unten nach oben folgenden Aufbau haben:
a. Eine I<orl<unterlage;
b. eine Trägerplatte;
c. einen I<orl<belag;
d. eine Grundierung;
e. einen Digitaldruck;
f. eine weitere Grundierung;
g. eine Nutzschicht, aus einem Material welches beim Auftragen hoch viskos ist und daher grössere I<eramil<partil<el halten kann, ohne dass diese ihre Verteilung in der Nutzschicht während des Trocknens wesentlich ändern;
h. einen UV Primer;
i. eine oder mehrere Lackschichten, die den Glanzgrad bestimmt,
wobei eine Prägung erst nach dem Aushärten all dieser Schichten eingebracht wird.

13. I<orl<paneel nach einem der Ansprüche 1 bis 11, **dadurch gekennzeichnet, dass** es von unten nach oben folgenden Aufbau hat:
a. eine I<orl<unterlage;
b. eine Trägerplatte;
c. einen I<orl<belag;
d. eine Grundierung;
e. einen Digitaldruck;
f. einen UV- Primer;
g. eine Füllschicht mit Anschliff;
h. eine Nutzschicht aus einem Basislack mit I<eramil<partil<eln;
i. eine Füllschicht mit Anschliff und ebener Oberfläche zwischen und auf den I<eramil<partil<eln,
j. zwei Lackierungen, möglicherweise teilweise angeschliffen, um den Glanzgrad einzustellen,
wobei eine Prägung erst nach dem Aushärten all dieser Schichten eingebracht wird.

14. Verfahren zur Herstellung von I<orl<paneelen, umfassend die folgenden Schritte:
a. Bereitstellen einer Trägerplatte;
b. Aufbringen eines Korkbelags auf die Trägerplatte;
c. Beschichten des Korkbelages mit
i. entweder einer Nutzschicht aus hoch viskosem Nutzschichtmaterial und Glattstreichen der Nutzschicht
ii. oder Einbetten einer weniger viskosen Nutzschicht in zwei Füllschichten und Anschleifen der unteren Füllschicht vor dem Auftragen der Nutzschicht;
d. Aushärten der Nutzschicht;
**dadurch gekennzeichnet, dass** das Verfahren den folgenden Schritt auch umfasst:
e. zu einem späteren Zeitpunkt, Prägen des beschichteten Korkbelages.

15. Verfahren zur Herstellung von I<orl<paneelen nach Anspruch 14, wobei das Prägen des beschichteten I<orl<belages bei einer Temperatur zwischen 20°C und 150°C, bevorzugt, insbesondere bei einer hoch-viskosen Nutzschicht, bei einer Temperatur zwischen 20°C und 90°C, insbesondere bei einer Temperatur von 50-70°C.

## Claims

1. A cork panel comprising a carrier board, a cork covering and a wear layer, wherein a surface structure is formed in the cork covering,
wherein the wear layer is either highly viscous when applied, and is smoothed after application to provide a flat surface, and wherein such wear layer is smoothed after application and before embossing
or
wherein said wear layer is formed of a more liquid material and abrasion resistant particles, wherein said more liquid material cannot hold said abrasion resistant particles in suspension, and wherein said wear layer is surrounded by a filler layer at the top and bottom to provide a smooth surface, and
**characterized in that** the surface structure is produced by embossing after application of the wear layer, and **in that**
the embossing is done only after the application and curing of the wear layer.

2. Cork panel according to claim 1, **characterized in that** the surface structure is deeper than 0.2 mm, preferably between 0.3 and 0.5 mm.

3. Cork panel according to one of claims 1 to 2, **characterized in that** a printing layer is located between the cork covering and the wear layer.

4. Cork panel according to any one of claims 1 to 3, **characterized in that** the wear layer is a moisture-curing polyurethane and, in particular, that the wear layer is a material having a dynamic viscosity of more than 5000 mPa s at the application temperature.

5. Cork panel according to one of claims 1 to 4, **characterized in that** the wear layer contains high-strength particles, in particular ceramic particles.

6. A cork panel according to any one of claims 1 to 5, **characterized in that** the cork panel further comprises a cork support of preferably 1 to 2 mm thickness, which is located opposite the cork covering on the carrier board.

7. Cork panel according to any one of claims 1 to 6, **characterized in that** the carrier board is a medium-density fiberboard (MDF) or a high-density fiberboard (HDF) or a waterproof board.

8. Cork panel according to any one of claims 1 to 7, **characterized in that** the cork covering has a thickness of more than 0.5 mm and preferably between 0.5 and 3 mm.

9. Cork panel according to one of claims 1 to 8, **characterized in that** the material of the cork covering is a highly compressed mixture of cork granulate and a PU adhesive, in particular that the material of the cork covering has a density of more than 450 kg/m3, in particular a density between 600 and 700 kg/m³.

10. Cork panel according to claim 9, **characterized in that** the cork granulate has grain sizes between 0.5 and 3 mm, in particular between 1 and 3 mm, in diameter.

11. Cork panel according to any one of claims 6 to 10, **characterized in that** the cork support consists of a less highly compacted cork granulate than the cork covering.

12. Cork panel according to any one of claims 1 to 11 **characterized in that** they have the following structure from bottom to top:
a. A cork support;
b. a carrier board;
c. a cork covering;
d. a primer;
e. a digital print;
f. another primer;
g. a wear layer, made of a material which is highly viscous when applied and can therefore hold larger ceramic particles without these changing their distribution in the wear layer significantly during drying;
h. a UV primer;
i. one or more coating layers, which determines the gloss level,
with an embossing being introduced only after all these layers have cured.

13. Cork panel according to any one of claims 1 to 11, **characterized in that** it has the following structure from bottom to top:
a. a cork support;
b. a carrier board;
c. a cork covering;
d. a primer;
e. a digital print;
f. a UV primer;
g. a filling layer with grinding;
h. a wear layer consisting of a basecoat with ceramic particles;
i. a filling layer with grinding and a flat surface between and on the ceramic particles,
j. two coats of paint, possibly partially sanded to adjust the gloss level,
with an embossing being introduced only after all these layers have cured.

14. A method of manufacturing cork panels comprising the following steps:
a. Provide a carrier board;
b. Application of a cork covering on the carrier board;
c. Coating the cork flooring with
i. either a wear layer of highly viscous wear layer material and smoothing the wear layer
ii. or embedding a less viscous wear layer in two filler layers and grinding the lower filler layer before applying the wear layer;
d. Curing of the wear layer;
**characterized in that** the method also comprises the following step:
e. at a later stage, embossing the coated cork covering.

15. The process for producing cork panels according to claim 14, wherein the embossing of the coated cork covering is carried out at a temperature between 20°C and 150°C, preferably, in particular in the case of a high-viscosity wear layer, at a temperature between 20°C and 90°C, in particular at a temperature of 50-70°C.

## Revendications

1. Panneau de liège, lequel comprend une plaque de support, une garniture de liège et une couche d'usage, sachant que dans la garniture de liège une structure de surface est constituée,
sachant que la couche d'usage est soit hautement visqueuse lors de l'application et est lissée après l'application afin de créer une surface plane et sachant qu'une couche d'usage de ce type soit lissée après l'application et avant le gaufrage ,
soit
sachant que la couche d'usage est formée d'un matériau plus fluide et de particules résistantes à l'abrasion, sachant que le matériau plus fluide ne peut maintenir en suspension les particules résistantes à l'abrasion et sachant que cette couche d'usage est entourée au-dessus et en dessous par une couche de remplissage pour permettre une surface lisse, et
**caractérisé en ce que** la structure de surface est produite par gaufrage après une application de la couche d'usage et **en ce que** le gaufrage n'est pratique qu'après l'application et le durcissement de la couche d'usage.

2. Panneau de liège selon la revendication 1, **caractérisé en ce que** la structure de surface est plus profonde que 0,2 mm, de préférence d'une profondeur se situant entre 0,3 et 0,5 mm.

3. Panneau de liège selon l'une quelconque des revendications 1 à 2, **caractérisé en ce qu'**une couche de pression se trouve entre la garniture de liège et la couche d'usage.

4. Panneau de liège selon l'une quelconque des revendications 1 à 3, **caractérisé en ce que** concernant la couche d'usage, il s'agit d'un polyuréthane durcissant à l'humidité et en particulier, **en ce que** concernant la couche d'usage, il s'agit d'un matériau avec une viscosité dynamique de plus de 5000 mPas à la température d'application.

5. Panneau de liège selon l'une quelconque des revendications 1 à 4, **caractérisé en ce que** la couche d'usage contient des particules hautement résistantes, en particulier des particules de céramique.

6. Panneau de liège selon l'une quelconque des revendications 1 à 5, **caractérisé en ce que** le panneau de liège comprend en plus une sous-couche de liège, de préférence de 1 à 2 mm d'épaisseur, laquelle se trouve opposée à la garniture de liège sur la plaque de support.

7. Panneau de liège selon l'une quelconque des revendications 1 à 6, **caractérisé en ce que** la plaque de support est une plaque en fibres de bois (MDF) de densité moyenne ou une plaque de fibres de bois à forte densité (HDF) ou une plaque à l'épreuve de l'eau.

8. Panneau de liège selon l'une quelconque des revendications 1 à 7, **caractérisé en ce que** la garniture de liège comporte une épaisseur de plus de 0,5 mm et de préférence entre 0,5 mm et 3 mm.

9. Panneau de liège selon l'une quelconque des revendications 1 à 8, **caractérisé en ce que** le matériau de la garniture de liège est un mélange fortement compressé de granulat de liège et d'un adhésif à base de PU, en particulier, **en ce que** le matériau de la garniture de liège comporte une densité de plus de 450 kg/m³, en particulier une densité se situant entre 600 et 700 kg/m³.

10. Panneau de liège selon la revendication 9, **caractérisé en ce que** le granulat de liège comporte une granulométrie se situant entre 0,5 et 3 mm, en particulier entre 1 et 3 mm de diamètre.

11. Panneau de liège selon l'une quelconque des revendications 6 à 10, **caractérisé en ce que** la sous-couche de liège est composée d'un granulat de liège moins fortement compacté en tant que garniture de liège.

12. Panneaux de liège selon l'une quelconque des revendications 1 à 11, **caractérisés en ce qu'**ils ont la structure de bas en haut suivante :
a. une sous-couche de liège,
b. une plaque de support,
c. une garniture de liège,
d. une couche de fond,
e. une impression numérique,
f. un autre couche de fond,
g. une couche d'usage à partir d'un matériau, lequel est hautement visqueuse lors de l'application et peut contenir de ce fait des particules de céramiques plus grosses sans que celles-ci ne modifient essentiellement leur répartition dans la couche d'usage pendant le séchage,
h. un apprêt résistant aux UV,
i. une ou plusieurs couches de laque, qui déterminent le degré de brillant,
sachant qu'un gaufrage n'est mis en oeuvre qu'après le durcissement de toutes ces couches.

13. Panneau de liège selon l'une quelconque des revendications 1 à 11, **caractérisé en ce qu'**il a la structure de bas en haut suivante :
a. une sous-couche de liège,
b. une plaque de support,
c. une garniture de liège,
d. une couche de fond,
e. une impression numérique,
f. un apprêt résistant aux UV,
g. une couche de remplissage avec polissage,
h. une couche d'usage de laque de base avec particules de céramique,
i. une couche de remplissage avec polissage et une surface plane entre et sur les particules de céramique,
j. deux laquages, si possible partiellement polis pour mettre au point le degré de brillant,
sachant qu'un gaufrage n'est introduit qu'après le durcissement de toutes ces couches.

14. Procédé de fabrication de panneaux de liège comprenant les étapes suivantes :
a. préparation d'une plaque de support,
b. application d'une garniture de liège sur la plaque de support,
c. revêtement de la garniture de liège avec
i. soit une couche d'usage d'un matériau de couche d'usage hautement visqueuse et lissage de la couche d'usage,
ii. soit incorporation d'une couche d'usage moins visqueuse dans deux couches de remplissage et ponçage de la couche de remplissage inférieure avant l'application de la couche d'usage,
d. durcissement de la couche d'usage,
**caractérisé en ce que** le procédé comprend également l'étape suivante :
e. gaufrage de la garniture de liège revêtue à un moment ultérieur.

15. Procédé de fabrication de panneaux de liège selon la revendication 14, sachant que le gaufrage de la garniture de liège revêtue a lieu à une température se situant entre 20°C et 150°C, de préférence, en particulier pour une couche d'usage hautement visqueuse, à une température se situant entre 20°C et 90°C, en particulier à une température de 50-70°C.
